# EUROPÄISCHE PATENTSCHRIFT

(11) **EP 0 344 225 B1**
(45) Veröffentlichungstag und Bekanntmachung des Hinweises auf die Patenterteilung: **17.08.1994**
(21) Anmeldenummer: 88907601.4
(22) Anmeldetag: 15.09.1988
(51) Int. Cl.: B22C 1/16, B22C 9/12

(54) **VERFAHREN ZUR HERSTELLUNG EINER GIESSFORM**
PROCESS FOR MANUFACTURING A CASTING MOULD
PROCEDE DE FABRICATION D'UN MOULE DE COULEE

(30) Priorität: 18.09.1987 CH 3608/87
(43) Veröffentlichungstag der Anmeldung: 06.12.1989
(73) Patentinhaber: GEORG FISCHER AKTIENGESELLSCHAFT, CH-8201 Schaffhausen (CH)
(72) Erfinder: WILHELM, Ludwig, D-7707 Engen (DE)
(74) Vertreter: Sparing Röhl Henseler Patentanwälte
(86) Internationale Anmeldenummer: CH8800161
(87) Internationale Veröffentlichungsnummer: WO8902325

(56) Entgegenhaltungen:
- DE-B- 1 030 525
- FR-A- 1 322 512
- FR-A- 1 517 167
- GB-A- 745 402
- PATENT ABSTRACTS OF JAPAN, vol. 7, no. 211 (M-243)(1356), 17 September 1983; & JP-A-58 107 250
- PATENT ABSTRACTS OF JAPAN, vol. 9, no. 209 (M-407)(1932), 27 August 1985; & JP-A-60 68 133

## Beschreibung

Die Erfindung betrifft ein Verfahren zur Herstellung einer Gießform in der Art einer Blockform aus einer körnigen Formstoffmischung zum Abgießen von vorzugsweise kernlosen Gußstücken, wobei eine Formstoffmischung enthaltend Quarzsand und eine vorbestimmte Menge Wasserglas in einen Formkasten, der das Modell enthält, eingebracht und die Formstoffmischung während einer bestimmten Zeit mit CO₂-Gas beaufschlagt wird.

Es gibt verschiedene Verfahren zur Herstellung von Gießformen aus einem körnigen Formstoffgemisch. Um eine Formstoffmasse zum Abgießen von flüssigem Metall verwendbar zu machen, muß zunächst eine Verdichtung der Formstoffmasse erfolgen. Die Gießform muß ausreichende Festigkeitswerte aufweisen, um dem ferrostatischen Druck der flüssigen Metallschmelze standzuhalten.

Den bekannten Formverfahren wie z.B. Rütteln, Pressen, Blasen, Schießen oder Hochdruckpressen ist gemeinsam, daß Formstoffe mit Zusatzstoffen wie z.B. Bentonit verwendet werden. Da der beim Ausleeren der Gußstücke anfallende Altsand wieder verwendet wird und deshalb entsprechend aufbereitet werden muß, ist jede Art von Zusatz im Formstoff - für den Vorgang der Wiederaufbereitung - problematisch.

Ein Verfahren der eingangs genannten Art ist aus der GB-A-745 402 bekannt. Hiernach ist zur Verkürzung der Aushärtungszeit bzw. zur Beschleunigung des Wasserentzugs vorgesehen, zusätzlich eine wasserlösliche, emulgier- oder verseifbare Substanz, die zum Binden des beim Aushärten entstehenden Wassers dient, der Formstoffmischung zuzufügen. Dieser Zusatz dieser Substanz kann die Festigkeit der Gießform entsprechend dem Wasserentzug, der jedoch nur vergleichsmäßig gering ausfällt, erhöhen.

Außerdem wird nach der FR-A-1 322 512 ebenfalls neben Quarzsand nur als Bindemittel dienendes Wasserglas bei der Gießformherstellung verwendet, jedoch ist hierbei keine CO₂-Beaufschlagung beabsichtigt, sondern lediglich eine Wärmebeaufschlagung durch dielektrische Hochfrequenzbeaufschlagung, indem praktisch isolierende, d.h. aus Kunststoff bestehende, die Grünform enthaltende Formkästen zwischen zwei an einen Hochfrequenzgenerator angeschlossene Kondensatorplatten geführt werden.

Aufgabe der vorliegenden Erfindung ist es, ein Verfahren zur Herstellung einer Giessform aus einer körnigen Formstoffmischung vorzuschlagen, bei dem keine reaktiven Zusätze gegenüber dem flüssigen Metall vorhanden sind. Die nach dem Verfahren hergestellte Giessform soll umweltschonend und auf einfache Art und Weise aufbereitet werden können.

Diese Aufgabe wird erfindungsgemäss durch den kennzeichnenden Teil des Anspruches 1 gelöst.

Weitere vorteilhafte Ausgestaltungen gehen aus den abhängigen Ansprüchen 2 und 3 hervor.

Zur Herstellung einer Giessform in der Art einer Blockform aus einer körnigen Formstoffmasse wird zunächst einmal feinkörniger Quarzsand mit Wasserglas gemischt, wobei das Wasserglas als Binder dient. Durch Begasung mit Kohlensäure erfolgt eine rasche Erstarrung der Formstoffmasse. Es bilden sich unter Wasserabspaltung Kieselsäuregele, die den Quarzsand fest abbinden.

Die durch die Kohlensäure eingeleitete Abbindung gestattet die Form vom Modell beschädigungsfrei zu trennen.

Die giessfähige Endhärte wird durch Mikrowelleneinwirkung eingestellt.

Anhand der Figur wird eine bevorzugte Ausführungsform näher beschrieben.

Eine erfindungsgemässe Giessform 1 weist zweiseitig modellierte Formteile 2 und 3 auf mit bereits eingeformten Hohlräumen. Für die Serienfertigung werden mehrere solche Giessformen hergestellt, von denen jeweils je zwei zu einem Block zusammengeschoben werden, so dass ein kompletter Giesshohlraum entsteht. Dies bringt nicht nur eine optimale Ausnützung der Form mit sich, sondern führt auch zu einer wirtschaftlichen Serienfertigung.

Durch Anbringung von Kühlbohrungen 4, die mit Luft als Kühlmedium beaufschlagt werden können, kann eine gerichtete Erstarrung bewerkstelligt werden.

Für die Formherstellung wurde Sand mit der Bezeichnung M36 und 5 %. Wasserglas (z. B. Kernex) verwendet. Nach Begasung mit Kohlensäure wurden die Formen in den Mikrowellenofen gelegt. Während 5 Min. wurde der Ofen mit einer Leistungsstufe gefahren, die einer Energieabgabe von etwa 700 Watt entspricht. Durch Wasserverlust ist eine Erhöhung der Formfestigkeit eingetreten.

Nach dem Abguss und dem Erstarren des Metalls in der Form kann die Form im Wasser aufgelöst werden. Die Gussstücke werden dann durch Strahlen fertiggeputzt. Das Absenken der Form im Wasser kann in verschiedenen Stufen gesteuert erfolgen, womit eine Gefügeveränderung im Gussstück sicher vermieden oder auch gezielt eingestellt werden kann.

Der im Wasser abgelöste Sand wird nach dem Trocknen der erneuten Aufbereitung zugeführt, wobei diese Aufbereitung ohne zusätzliche Manipulationen in einem umweltschonenden Verfahren erfolgen kann, da keine Zusatzstoffe verwendet werden wie z.B. Bentonit, Kohlenstaub oder andere Additiven.

Da die auf die vorgeschlagene Art und Weise hergestellte Giessform eine sehr hohe Festigkeit aufweist, ist ein speiserloses Giessen für grauerstarrende Werkstoffe gegeben. Der in dieser Form abgegossene Gusskörper weist eine gute Oberfläche als Folge der geringen Penetration auf.

Die erhaltenen genauen Abgüsse erfordern keine wesentliche Nachbehandlung.

Die Vorteile der nach dem beschriebenen Verfahren hergestellten Form sind vielfältig:
- Verfahren ist voll automatisierbar.
- Da nur anorganische Stoffe, CO₂, Wasserglas, SiO₂ (Quarzsand verwendet werden, ist das Verfahren physiologisch unbedenklich. Während und nach Abguss entstehen keine störenden Geruchsentwicklungen.
- Das Auspacken erfolgt im Wasser. Dadurch werden Staubbelästigungen vermieden.
- Umweltschonende, verlustarme Sandaufbereitung.
- Geringer Energieaufwand.

## Patentansprüche

1. Verfahren zur Herstellung einer Gießform in der Art einer Blockform aus einer körnigen Formstoffmischung zum Abgiessen von vorzugsweise kernlosen Gußstücken, wobei eine Formstoffmischung enthaltend Quarzsand und eine vorbestimmte Menge Wasserglas in einen Formkasten, der das Modell enthält, eingebracht und die Formstoffmischung während einer bestimmten Zeit mit CO₂-Gas beaufschlagt wird, dadurch **gekennzeichnet,** daß die Formstoffmischung nur aus Quarzsand und Wasserglas besteht und nach der CO₂-Beaufschlagung die aus der Formstoffmischung gebildete Gießform in einem Mikrowellenofen unter Mikrowelleneinwirkung verfestigt wird.

2. Giessform hergestellt nach dem Verfahren nach Anspruch 1, dadurch gekennzeichnet, dass sie im Wasser löslich ist.

3. Verwendung der Giessform nach Anspruch 2 zum Abgiessen von Kurbel-, Nockenwellen, Pleueln und Schwungscheiben.

## Claims

1. Process for producing a casting mould in the manner of an ingot mould from a granular moulding material mixture, for casting preferably coreless pieces, wherein a moulding material mixture containing quartz sand and a specific amount of water glass is introduced into a moulding box which contains the pattern, and the moulding material mixture is subjected to CO₂ gas action, characterized in that the moulding material mixture consists only of quartz sand and water glass and after the CO₂ action the casting mould formed from the moulding material mixture is hardened in a microwave oven under the effect of microwaves.

2. Casting mould produced according to the process of claim 1, characterized in that it is soluble in water.

3. Use of the casting mould according to claim 2 for casting crankshafts, piston rods and flywheels.

## Revendications

1. Procédé pour la fabrication d'un moule de coulée sous forme d'un bloc fait d'un mélange de substances de moulage pour le coulage de pièces coulées, de préférence sans noyaux, un mélange de substances de moulage, contenant du sable de quartz et une certaine quantité de verre soluble, étant introduit dans le châssis de moulage qui contient le modèle et étant traité pendant un certain temps avec CO₂ gazeux, caractérisé en ce que le mélange de substances de moulage n'est composé que de sable de quartz et de verre soluble, et en ce que le moule de coulée formé à partir du mélange de substances de moulage est solidifié par passage dans un four à micro-ondes sous l'effet des micro-ondes, après avoir subi un traitement au CO₂.

2. Moule de coulée fabriqué suivant le procédé selon la revendication 1, caracterisé en ce qu'il est soluble dans l'eau.

3. Utilisation du moule selon la revendication 2 pour couler des arbres à manivelle, des bielles, des volants d'inertie.
